# FASCICULE DE BREVET EUROPEEN

(11) **EP 1 212 390 B1**
(45) Date de publication et mention de la délivrance du brevet: **29.01.2003**
(21) Numéro de dépôt: 00960815.9
(22) Date de dépôt: 07.09.2000
(51) Int. Cl.: C10M 101/02, C10M 105/04, C10G 65/12

(54) **NOUVELLE HUILE DE BASE HYDROCARBONEE POUR LUBRIFIANTS A INDICE DE VISCOSITE TRES ELEVE**
BASISÖL MIT EINEM SEHR HOHEN VISKOSITÄTSINDEX FÜR SCHMIERMITTEL
HYDROCARBON BASE OIL FOR LUBRICANTS WITH A VERY HIGH VISCOSITY INDEX

(30) Priorité: 08.09.1999 FR 9911219
(43) Date de publication de la demande: 12.06.2002
(73) Titulaire: TotalFinaElf France, 92800 Puteaux (FR)
(72) Inventeur: BERTOMEU, Olivier, F-76620 Le Havre (FR)
(74) Mandataire: Jolly, Jean-Pierre
(86) Numéro de dépôt international: FR0002463
(87) Numéro de publication internationale: WO01018156

(56) Documents cités:
- EP-A- 0 744 452
- WO-A-97/21788
- WO-A-98/02502

## Description

L'invention concerne une huile de base hydrocarbonée pour lubrifiants de haut de gamme, obtenue à partir de coupes hydrocarbonées de provenances diverses. Plus précisément, l'invention concerne une huile de ce type, ayant un indice de viscosité VI, calculé selon la norme NF T 60-136, supérieur à 130, pour une viscosité cinématique mesurée à 100°C (Vk@100 °C), mesurée selon la norme NF T 60-100, comprise entre 3,5 et 4,5 mm²/s (ou cSt). Cette huile de base trouve une application préférentielle dans les formulations de lubrifiants pour moteurs, notamment dans l'industrie automobile, ainsi que pour des usages industriels.

Les huiles de base sont actuellement classées selon la classification API en cinq groupes, en fonction de caractéristiques définies dans le Tableau 1 suivant :

**Tableau 1**

| | **Composés saturés (% en poids)** | **Teneur en soufre (% en poids)** | **Indice de viscosité VI** |
|---|---|---|---|
| Groupe 1 | < 90 | >0,03 | 80< VI<120 |
| Groupe II | >90 | <0,03 | 80< VI<120 |
| Groupe III | >90 | <0,03 | >120 |
| Groupe IV | PAO (Poly-α-oléfines) | | |
| Groupe V | Autres (esters) | | |

Il est connu depuis longtemps de produire les huiles de base pour lubrifiants du groupe I à partir de certaines coupes de distillats obtenues par distillation sous vide de pétroles bruts paraffiniques, car c'est la teneur élevée en isoparaffines de ces bruts qui leur donne de bonnes valeurs de VI. Ces distillats subissent une extraction par solvant, produisant un raffinat riche en paraffines et un extrait riche en aromatiques ; le raffinat est ensuite déparaffiné par mélange avec un solvant organique (par exemple, la méthyléthylcétone ou MEC), refroidissement et filtration, de façon à obtenir par séparation des paraffines solides ou gatsch (élimination dès n-paraffines) et une huile ayant un VI d'au moins 95 et de bonnes propriétés à froid (point d'écoulement) ; cette huile subit enfin une hydrofinition pour la stabiliser et améliorer sa couleur.

On rappelle que le calcul de l'indice de viscosité ou VI des produits pétroliers est effectué à partir de leurs viscosités cinématiques à 40°C et à 100°C, selon la norme NF T 60-136.

Cependant, depuis plusieurs années, les conditions de fonctionnement de plus en plus sévères des moteurs d'automobiles ont entraîné des spécifications plus contraignantes pour les huiles de base à partir desquelles sont formulées les huiles moteur, notamment une diminution de leur volatilité et de leur point d'écoulement et une augmentation de leur VI (au-dessus de 105). Or de telles caractéristiques ne peuvent pas toujours être obtenues seulement par extraction au solvant des coupes de distillation (« straight run »), d'où le développement de procédés de production d'huiles à partir d'autres coupes, telles que celles issues d'hydrocraquage catalytique et/ou d'hydrodéparaffînage catalytique. En effet, au cours de la réaction d'hydrocraquage des charges hydrocarbonées, se produisent principalement la saturation des composés aromatiques et la décyclisation des naphtènes, tandis que la réaction d'hydrodéparaffinage provoque le craquage et l'isomérisation des n-paraffines et améliore les propriétés à froid des bases lubrifiantes obtenues.

De telles bases, obtenues à partir de résidus d'hydrocraquage soumis à un déparaffinage au solvant et faisant partie du groupe III selon la classification API décrite ci-dessus, sont actuellement produites, notamment par la Demanderesse, sous l'appellation NHC5 (« Neutral HydroCracked »), avec une Vk@100 °C de 4,5 à 5 mm²/s (4,5 à 5 cSt).

Il est déjà connu de l'homme du métier de produire des huiles de base lubrifiantes ayant un indice de viscosité (VI) élevé, par exemple supérieur à 125, à partir de charges hydrocarbonées provenant des fractions lourdes ou résidus d'un hydrocraqueur. La demande de brevet FR 2 194 767 A décrit, en particulier, un procédé de préparation d'une huile lubrifiante à VI élevé, comprenant un traitement d'hydrocraquage catalytique d'une fraction d'huile minérale à haut point d'ébullition, un fractionnement des effluents, un déparaffinage du résidu bouillant au-dessus de 350 °C et une hydroisomérisation catalytique de la paraffine obtenue.

L'association d'étapes d'hydrocraquage et d'isomérisation avec des catalyseurs spécifiques, pour la fabrication de lubrifiants à VI élevé, est également décrite dans EP 0 574 191 A et EP 0 597 935 A. C'est également le cas de EP 0 744 452 A, qui décrit un procédé de production de telles huiles de base, comprenant une étape d'hydrocraquage avec un catalyseur à base de platine et/ou de palladium d'une fraction de fond d'hydrocraqueur, de façon à convertir au moins 25 % en poids de la fraction d'hydrocarbures ayant un point d'ébullition d'au moins 370°C, suivie d'une étape de fractionnement des effluents, la fraction lourde ayant un VI d'au moins 125 et de préférence supérieur à 135, avec une viscosité cinématique à 100°C d'au moins 3,5 mm²/s ou cSt, la fraction lourde subissant ensuite une étape de déparaffinage. Cependant, ces brevets ou demandes publiées ne donnent pas de précisions sur les propriétés à froid des bases lubrifiantes obtenues, telles que leur point d'écoulement, ni sur leur structure .

Une autre voie connue pour obtenir des huiles de base à haut VI consiste à partir de charges hydrocarbonées très paraffiniques, en particulier composées de n-paraffines ou cires obtenues par synthèse Fischer-Tropsch ou de gatsch. C'est ainsi, notamment, que EP-A-0 323 092 décrit un procédé de production d'huile à haut VI, comprenant des étapes d'hydrotraitement, d'hydroisomérisation catalytique et de déparaffinage, et que WO 97/21788 A décrit un procédé de production d'huile de base lubrifiante biodégradable, comprenant une étape d'hydroisomérisation et d'hydrocraquage catalytique d'une fraction de point d'ébullition supérieur à 370°C d'une charge de paraffines de Fischer-Tropsch, une étape de fractionnement de l'effluent obtenu, dont la fraction lourde contient des paraffines ramifiées par des radicaux méthyl, et enfin une étape de déparaffinage au solvant. Si cette dernière demande décrit un taux de ramification par molécule compris entre 6 et 7,5 groupes méthyl pour 100 atomes de carbone, il est précisé qu'il y a très peu de ramifications par des groupes à 2 atomes de carbone (éthyl) ou plus.

Or la Demanderesse a établi, de manière surprenante, que la qualité de ces huiles est liée à la nature isoparaffinique des chaînes hydrocarbonées des coupes utilisées et, en particulier, à un rapport spécifique entre les différents types de substituants portés par ces chaînes.

Le but de la présente invention est donc l'obtention d'une nouvelle huile de base pour lubrifiants de haut de gamme, obtenue à partir de coupes hydrocarbonées de provenances diverses, présentant un indice de viscosité élevé et des propriétés à froid améliorées, en particulier un point d'écoulement inférieur à -18 °C, assurant des propriétés rhéologiques satisfaisantes aux huiles lubrifiantes finies formulées à partir de cette huile de base, dans une large gamme de températures (de -30 à + 100 °C), grâce à une structure particulière de ramification des molécules paraffiniques composant celle-ci.

Il a été constaté notamment que l'huile de base selon l'invention est très supérieure en performance à des bases disponibles actuellement sur le marché, issues de produits hydrocraqués et ayant subi un déparaffinage au solvant (huiles du type NHC5), ou un déparaffinage catalytique, et qui font partie du groupe III selon la classification API décrite ci-dessus. De façon surprenante, elle peut aussi remplacer des bases synthétiques connues comme les poly-α-oléfines (PAO), appartenant au groupe IV, dont les performances sont bien connues pour l'augmentation du VI, mais qui présentent l'inconvénient majeur d'avoir un coût très supérieur aux bases d'origine minérale.

A cet effet, l'invention a pour objet une huile de base hydrocarbonée pour lubrifiants, ayant un indice de viscosité VI supérieur ou égal à 130, comprenant principalement des chaînes hydrocarbonées longues, isoparaffiniques, comprenant un nombre d'atomes de carbone supérieur à 25 et ramifiées sur plusieurs atomes de carbone, caractérisée en ce que les chaînes hydrocarbonées présentent un rapport du nombre de substituants composés d'au moins deux atomes de carbone au nombre de substituants méthyl supérieur ou égal à 0,9, et en ce que ces chaînes présentent un rapport du nombre de substituants composés d'au moins deux atomes de carbone, au nombre de groupes CH₂ de chaîne longue, supérieur ou égal à 0,23.

On a établi, en effet, que, pour une huile de base, lorsque la valeur des deux rapports qui viennent d'être définis est inférieure, respectivement, à 0,9 et à 0,23, les caractéristiques des huiles lubrifiantes finies obtenues à partir de cette base sont moins performantes.

En particulier, l'huile de base conforme à l'invention présente un rapport de l'indice de viscosité à froid (VIF) à l'indice de viscosité (VI) (mesuré selon la norme NF T 60-136) supérieur ou égal à 1.

De façon avantageuse, l'huile de base possède une teneur en molécules naphténiques inférieure ou égale à 0,1.

Notamment, l'huile de base présente une valeur de volatilité Noack inférieure à 13 % en poids (calculée selon la norme CEC-L-40-A 95), ainsi qu'un point d'écoulement (calculé selon la norme NFT 60-105) inférieur à -18°C. En outre, elle possède une valeur de couleur Saybolt de + 30 (mesurée selon la méthode ASTM D 156).

De plus, l'huile de base présente un indice de viscosité à froid (VIF) supérieur à 125.

Plus particulièrement, l'huile de base présente une viscosité dynamique CCS à -30 °C inférieure à 1200 mPa.s (calculée selon la norme ASTM D 5293), pour une viscosité cinématique Vk à 100 °C de 4 mm²/s.

En particulier, l'huile de base conforme à l'invention présente un indice de viscosité VI supérieur à 130 et inférieur ou égal à 135, pour une viscosité cinématique Vk à 100°C comprise entre 3,5 et 4,5 mm²/s ou cSt.

Plus précisément, cette huile de base présente un indice de viscosité VI supérieur à 135 pour une viscosité cinématique Vk à 100 °C comprise entre 4,5 et 5 mm²/s.

Un deuxième objet de l'invention concerne l'utilisation de l'huile de base définie ci-dessus, dans la formulation de lubrifiants pour moteurs, en particulier pour automobiles, en vue notamment de formuler un grade OW30.

Un troisième objet de l'invention concerne un procédé de préparation de l'huile de base de l'invention comprenant successivement les étapes d'hydrotraitement, d'hydrodéparaffinage, de fractionnement et d'hydrofinition de coupes de résidus issus d'hydrocraquage.

Il s'est avéré que la nouvelle huile de base, selon l'invention, présente des propriétés intéressantes à froid, se caractérisant, d'une part, par un point d'écoulement inférieur à - 18 °C et, d'autre part, par un nouvel indice dit de viscosité à froid (VIF) tel que l'huile présente un rapport indice de viscosité à froid (VIF)/ indice de viscosité (VI), supérieur ou égal à 1. L'indice de viscosité à froid VIF est calculé en utilisant la formule usuelle de calcul du VI (selon la norme NF T 60-136), qui intègre les valeurs de viscosité cinématique à 100 °C et à 40 °C du produit à mesurer, mais en substituant à la valeur de viscosité cinématique à 40 °C, la valeur de viscosité cinématique à -30 °C. Cette dernière est obtenue en divisant la viscosité dynamique à - 30°C (qui est mesurable) par la densité à - 30 °C du produit, calculée à partir de la densité à 15 °C, par correction de température.

Différentes méthodes d'analyse ont été mises en oeuvre pour analyser l'huile de base selon l'invention (huile de base A ) et les produits concurrents suivants :
- huile de base B obtenue à partir d'une charge très paraffinique, par exemple du gatsch, hydrocraquée et hydrodéparaffinée,
- huile de base C obtenue à partir d'une charge moins paraffinique, hydrocraquée et hydrodéparaffinée,
- huile de base D du type NHC5,
- huile de base E du type 150N ( groupe I).

Toutes ces huiles ont une viscosité cinématique Vk@100 °C comprise entre 4 et 5 mm²/s (4 et 5 cSt).

La spectrométrie de masse a permis d'évaluer la teneur en molécules naphténiques des différentes huile de base : on trouve environ 10 % pour l'huile A, ainsi que pour l'huile B, contre 30 % pour l'huile C, 40 % pour l'huile D et 60 % pour l'huile E.

Les spectres RMN ¹³C de ces huiles de base ont été obtenus par la méthode TOTAL suivante de préparation d'échantillons : on incorpore 0,77g d'huile dans 1,5 ml de chloroforme deutérié, auxquels ont été ajoutés 200 µl de dioxanne (0,23g). L'addition de dioxanne (qui donne un seul pic fin à 67,2 ppm, en dehors de la zone des carbones saturés), en quantité constante, permet une normalisation interne de chaque spectre et permet de comparer les hauteurs de pics de spectres différents entre eux. Les valeurs figurant dans le Tableau 2 ci-après sont des hauteurs de pics exprimées en cm, toutes normalisées par rapport au pic du dioxanne à 100 cm, et donc comparables entre elles.

L'examen des spectres RMN ¹³C fait apparaître les points suivants :
A) carbones naphténiques : leur présence ne se traduit pas par des pics fins, mais par un fond continu dans la zone des carbones saturés (65- 5 ppm), très peu visible d'un point de vue qualitatif.
B) carbones aromatiques : la teneur en carbones aromatiques de ces huiles est faible (inférieure à 1 %) et ceux-ci ne donnent pas de pics fins.
C) carbones paraffiniques : le spectre de ces carbones est d'une façon générale un spectre de pics dans la zone des carbones saturés (65-5 ppm). Ces pics correspondent à des carbones paraffiniques dans des environnements particuliers. La plupart de ces pics sont identifiés et attribués à des structures connues. En particulier, on peut distinguer :
   - le pic « CH₂ de chaîne longue » caractéristique de motifs CH₂ situés à plus de trois atomes de carbone d'un bout de chaîne ou d'une substitution ; on note (voir Tableau 2 ci-après) que la hauteur de ce pic est nettement plus grande pour l'huile de base B que pour les autres huiles de base, ce qui traduit la présence de morceaux de chaînes droites sans substitution en moyenne plus longs dans cette huile que dans les autres ; l'huile D et l'huile A présentent des valeurs plus faibles ;
   - le nombre de substitutions méthyl par molécule, noté « Subst.C1 », correspond à la somme des hauteurs de quatre pics caractéristiques ; l'huile B présente la valeur la plus élevée, suivie par l'huile A et l'huile C ;
   - le nombre de substitutions plus longues par molécule, c'est-à-dire de deux atomes de carbone et plus (éthyl et plus), noté « Subst. C2+ », correspond à la somme de trois pics caractéristiques ; on constate que l'huile A, selon l'invention, est nettement plus riche que les autres en substitutions longues.

En outre, si on fait le rapport du nombre de substitutions de 2 carbones et plus sur le nombre de substitutions méthyl, on obtient la valeur la plus élevée pour l'huile A, 0,947, proche de 1, indiquant un mode de substitution équilibré, alors que, pour les huiles D,B et C, et a fortiori pour E, le rapport de substitution est plus en faveur des groupes méthyl.

De même, le rapport du nombre de substitutions de 2 carbones et plus sur le nombre de motifs CH₂ de chaîne longue, exprimé en %, donne une valeur supérieure à 23 % pour l'huile A, alors qu'elle n'atteint que 21,8 % pour l'huile C et environ 14 % pour les huiles B et D, l'huile E restant en-dessous de 3%. Ceci caractérise, pour l'huile A selon l'invention, une structure d'enchaînements n-paraffiniques plus courts que ceux d'une base d'origine très riche en paraffines, mais substitués d'un plus grand nombre de chaînes plus longues.

**Tableau 2**

| | **Huile de base A** | **Huile de base B** | **Huile de base C** | **Huile de base D** | **Huile de base E** |
|---|---|---|---|---|---|
| Analyse des spectres RMN ¹³C (hauteur de pics en cm) pics CH2 de chaîne longue | 59,34 | 87,03 | 50,22 | 76,14 | 42,49 |
| Pics Subst.C1 | 14,64 | 16,37 | 14,33 | 13,66 | 9,85 |
| Pics Subst.C2+ | 13,86 | 12,44 | 10,95 | 10,89 | 1,27 |
| Rapport Subst.C2+/ Subst.C1 | 0,947 | 0,760 | 0,764 | 0,797 | 0,129 |
| Rapport 100*Subst.C2 +/ CH2 de chaîne longue | 23,36 | 14,29 | 21,80 | 14,30 | 2,99 |
| % molécules naphténiques | 10 | 10 | 30 | 40 | 60 |
| VI | 131,4 | 142 | 126 | 128 | 100 |
| VIF | 135,7 | 112 | 123 | 113 | 50 |
| VIF/VI | 1,03 | 0,79 | 0,98 | 0,88 | 0,5 |

Selon un mode de réalisation préférentiel, mais non limitatif, pour obtenir les très bonnes propriétés viscosimétriques et d'écoulement à froid de l'huile de base lubrifiante selon l'invention, la Demanderesse a mis en oeuvre l'enchaînement suivant, d'étapes, à partir de résidus issus de traitement d'hydrocraquage ayant un point d'ébullition compris entre 300 et 600°C :
(1) une première étape d'hydrotraitement à température comprise entre 380 et 480 °C, à haute pression (8 MPa<PH₂<27 MPa ), et basse vitesse spatiale horaire (0,15<VVH<1 h⁻¹), sur catalyseur du type Ni-Mo, dopé ou non, sur support de type amorphe. Lors de cette étape se produisent la décyclisation des naphtènes, la saturation des aromatiques et du craquage, conduisant à une amélioration du VI et un abaissement de la viscosité cinématique ;
(2) une seconde étape de déparaffinage catalytique à température élevée (T comprise entre environ 300 et 400 °C), en présence d'un catalyseur de type zéolithique dopé par des métaux nobles tels que du platine, au cours de laquelle ont lieu des réactions de craquage et d'isomérisation des n-paraffines. Cette étape permet d'améliorer les propriétés à froid de la coupe traitée, notamment d'abaisser son point d'écoulement, tout en préservant la valeur du VI ;
(3) une troisième étape de fractionnement sous vide, pour obtenir des coupes d'environ 400-470 °C (TBP), permettant d'ajuster la viscosité cinématique Vk@100 °C à environ 4 mm²/s, et la volatilité Noack en dessous de 13% ;
(4) une dernière étape d'hydrofinition, à T<250°C, à pression élevée, (PH₂>10 Mpa), à faible vitesse spatiale horaire (0,3<VVH<0,8 h⁻¹) et avec un catalyseur Pt /Pd ou Ni, permettant de saturer les composés aromatiques (teneur <1000 ppm) pour conférer à l'huile une faible coloration (valeur de couleur Saybolt +30) et une stabilité à l'oxydation.

Toutefois, d'autres types de charges peuvent avantageusement être utilisés, en mélange avec les charges précédentes, pour les doper, notamment des paraffines ou cires de synthèse Fischer-Tropsch, des cires ou gatschs, et des distillats de distillation atmosphérique ou sous vide.

Par ailleurs, il peut aussi être envisagé d'obtenir l'huile de base lubrifiante selon l'invention, par oligomérisation d'oléfines, en particulier d'alpha-oléfines légères présentes notamment dans l'essence lourde des unités de viscoréduction ou dans l'essence de FCC (craqueur catalytique). Cette oligomérisation est réalisée en présence d'un catalyseur du type acide phosphorique ou chlorure d'aluminium, à des températures comprises entre environ 190°C et 340°C et elle conduit à des produits hydrocarbonés à chaînes longues très ramifiées.

Les huiles de base ainsi obtenues, ayant un VI supérieur à 130 et un VIF supérieur à 125, peuvent remplacer des bases lubrifiantes synthétiques du type des PAO, avec un avantage économique intéressant, dans des formulations pour huiles pour moteurs d'automobile et notamment dans des grades tels que OW30, pour lesquels les exigences des propriétés à froid sont les plus sévères : viscosité cinématique Vk@100 °C comprise entre 9,3 et 12,5 mm²/s et viscosité dynamique CCS à -30°C inférieure à 3250 mPa.s.

La Demanderesse a ainsi formulé une huile moteur de grade OW30 de composition, en % de poids :
- huile de base A : 80,1
- additif de performance : 13,8
- additif améliorant le VI : 5,8
- additif diminuant le point d'écoulement : 0,3

Cette huile présente les caractéristiques suivantes :
- viscosité cinématique Vk@100°C : 9,65 mm²/s
- viscosité cinématique à 40°C : 50,8 mm²/s
- VI : 178
- viscosité dynamique CCS à -30°C : 3000 mPa.s,
et elle satisfait ainsi aux spécifications de ce grade, en remplacement d'une huile de base du type PAO ou mélange PAO et ester. En outre, une telle formulation satisfait en particulier aux critères du test moteur TU3MH (selon la norme CEC-L-55-T-95).

Ces bases peuvent aussi trouver des applications intéressantes dans des formulations pour des lubrifiants industriels.

## Revendications

1. Huile de base hydrocarbonée pour lubrifiants, ayant un indice de viscosité (VI) supérieur ou égal à 130, comprenant principalement des chaînes hydrocarbonées longues, isoparafffniques, comprenant un nombre d'atomes de carbone supérieur à 25 et ramifiées sur plusieurs atomes de carbone, **caractérisée en ce que** ces chaînes hydrocarbonées présentent un rapport du nombre de substituants composés d'au moins deux atomes de carbone au nombre de substituants méthyl supérieur ou égal à 0,9, et **en ce que** ces chaînes présentent un rapport du nombre de substituants composés d'au moins deux atomes de carbone au nombre de groupes CH₂ de chaîne longue supérieur ou égal à 0,23.

2. Huile de base selon la revendication 1, **caractérisée en ce qu'**elle présente un rapport de l'indice de viscosité à froid (VIF) sur l'indice de viscosité (VI), supérieur ou égal à 1.

3. Huile de base selon l'une des revendications 1 et 2, **caractérisée en ce qu'**elle possède une teneur en molécules naphténiques inférieure ou égale à 0,1.

4. Huile de base selon l'une des revendications 1 à 3, **caractérisée en ce qu'**elle présente une valeur de volatilité Noack inférieure à 13 % en poids.

5. Huile de base selon l'une des revendications 1 à 3, **caractérisée en ce qu'**elle présente un point d'écoulement inférieur à -18°C.

6. Huile de base selon l'une des revendications 1 à 3, **caractérisée en ce qu'**elle présente une valeur de couleur Saybolt de + 30.

7. Huile de base selon la revendication 2, **caractérisée en ce qu'**elle présente un indice de viscosité à froid (VIF) supérieur à 125.

8. Huile de base selon l'une des revendications précédentes, **caractérisée en ce qu'**elle présente une viscosité dynamique à -30 °C inférieure à 1200 m Pa.s, pour une viscosité cinématique Vk à 100 °C de 4 mm²/s.

9. Huile de base selon l'une des revendications 1 à 3, **caractérisée en ce qu'**elle présente un indice de viscosité (VI) compris entre 130 et 135 pour une viscosité cinématique Vk à 100 °C comprise entre 3,5 et 4.5 mm²/s.

10. Huile de base selon l'une des revendications 1 à 3, **caractérisée en ce qu'**elle présente un indice de viscosité VI supérieur à 135 pour une viscosité cinématique Vk à 100 °C comprise entre 4,5 et 5 mm²/s.

11. Utilisation de l'huile de base selon l'une des revendications précédentes, dans la formulation de lubrifiants pour moteurs, en particulier pour automobiles, en vue notamment de formuler un grade 0W30.

12. Procédé d'obtention d'une huile de base selon l'une des revendications 1 à 10, **caractérisé en ce qu'**il comprend les étapes successives suivantes :
a) une première étape d'hydrotraitement à température comprise entre 380 et 480 °C, à haute pression (8 MPa<PH₂<27 MPa ), et basse vitesse spatiale horaire (0,15<VVH<1 h⁻¹), sur catalyseur du type Ni-Mo, dopé ou non, sur support de type amorphe, de résidus issus d'un traitement d'hydrocraquage ayant un point d'ébullition compris entre 350 et 600°C ;
b) une seconde étape de déparaffinage catalytique à température élevée (T comprise entre environ 300 et 400 °C), en présence d'un catalyseur de type zéolithique dopé par des métaux nobles tels que du platine.
c) une troisième étape de fractionnement sous vide, pour obtenir des coupes d'environ 400-470 °C (TBP).
d) une dernière étape d'hydrofinition, à T<250°C, à pression élevée, (PH₂>10 Mpa), à faible vitesse spatiale horaire (0,3<VVH<0,8 h⁻¹) et avec un catalyseur Pt /Pd ou Ni.

## Claims

1. A hydrocarbon base oil for lubricants having a viscosity index (VI) greater than or equal to 130, principally comprising long isoparaffinic hydrocarbon chains containing a number of carbon atoms higher than 25 and branched over several carbon atoms, **characterised in that** these hydrocarbon chains have a ratio of the number of substituents composed of at least two carbon atoms to the number of methyl substituents greater than or equal to 0.9, and **in that** these chains have a ratio of the number of substituents composed of at least two carbon atoms to the number of long chain CH₂ groups greater than or equal to 0.23.

2. A base oil according to claim 1, **characterised in that** it has a ratio of the cold viscosity index (VIF) to the viscosity index (VI) greater than or equal to 1.

3. A base oil according to either one of claims 1 and 2, **characterised in that** it has a content of naphthenic molecules lower than or equal to 0.1.

4. A base oil according to any one of claims 1 to 3, **characterised in that** it has a Noack volatility value lower than 13 % by weight.

5. A base oil according to any one of claims 1 to 3, **characterised in that** it has a flow point below -18°C.

6. A base oil according to any one claims 1 to 3, **characterised in that** has a Saybolt colour value of +30.

7. A base oil according to claim 2, **characterised in that** it has a cold viscosity index (VIF) greater than 125.

8. A base oil according to any one of the preceding claims, **characterised in that** it has a dynamic viscosity at -30°C of less than 1200 m Pa.s, for a kinematic viscosity Vk at 100°C of 4 mm²/s.

9. A base oil according to any one of claims 1 to 3, **characterised in that** it has a viscosity index (VI) of between 130 and 135 for a kinematic viscosity Vk at 100°C of between 3.5 and 4.5 mm²/s.

10. A base oil according to any one of claims 1 to 3, **characterised in that** it has a viscosity index VI greater than 135 for a kinematic viscosity Vk at 100°C of 4.5 and 5 mm²/s.

11. Use of the base oil according to any one of the preceding claims, in the formulation of engine lubricants, in particular for automobiles, especially with a view to formulating a 0W30 grade.

12. A process for preparing a base oil according to any one of claims 1 to 10, **characterised in that** it comprises the following successive steps:
a) a first hydrotreatment step at a temperature of between 380°C and 480°C, at high pressure (8 MPa<PH₂<27 MPa), and low hourly spatial velocity (0.15<VVH<1 h⁻¹), over a catalyst of Ni-Mo type, which is doped or not, on a support of amorphous type, of residues arising from a hydrocracking treatment having a boiling point of between 350 and 600°C;
b) a second catalytic dewaxing step at high temperature (T between about 300 and 400°C), in the presence of a catalyst of the zeolitic type doped with noble metals, such as platinum;
c) a third vacuum fractionation step so as to obtain fractions of approximately 400-470°C (TBP);
d) a final hydrofinishing step, at T<250°C, at high pressure, (PH₂>10 Mpa), at low hourly spatial velocity (0.3<WH<0.8 h⁻¹) and with a Pt/Pd or Ni catalyst.

## Patentansprüche

1. Kohlenwasserstoff-Basisöl für Schmiermittel, mit einem Viskositätsindex (VI) von ≥ 130, hauptsächlich enthaltend lange isoparaffinische Kohlenwasserstoffketten mit mehr als 25 Kohlenstoffatomen, die an mehreren Kohlenstoffatomen verzweigt sind, **dadurch gekennzeichnet, dass** die Kohlenwasserstoffketten ein Verhältnis zwischen der Zahl der Substituenten mit mindestens zwei Kohlenstoffatomen und der Zahl der Methylsubstituenten von ≥ 0,9 aufweisen und dass die Ketten ein Verhältnis zwischen der Zahl der Substituenten mit mindestens zwei Kohlenstoffatomen und der Zahl der CH₂-Gruppen der langen Kette ≥ 0,23 aufweisen.

2. Basisöl nach Anspruch 1, **dadurch gekennzeichnet, dass** es ein Verhältnis zwischen dem Viskositätsindex in der Kälte (VIF) zu dem Viskositätsindex (VI) von ≥ 1 aufweist.

3. Basisöl nach einem der Ansprüche 1 und 2, **dadurch gekennzeichnet, dass** es einen Gehalt an naphtenischen Molekülen von ≤ 0,1 hat.

4. Basisöl nach einem der Ansprüche 1 bis 3, **dadurch gekennzeichnet, dass** es einen Flüchtigkeitswert nach Noack von weniger als 13 Gew.-% hat.

5. Basisöl nach einem der Ansprüche 1 bis 3, **dadurch gekennzeichnet, dass** es einen Fließpunkt von weniger als -18°C hat.

6. Basisöl nach einem der Ansprüche 1 bis 3, **dadurch gekennzeichnet, dass** es einen Farbwert nach Saybolt von + 30 hat.

7. Basisöl nach Anspruch 2, **dadurch gekennzeichnet, dass** es einen Viskositätsindex in der Kälte (VIF) von mehr als 125 hat.

8. Basisöl nach einem der vorhergehenden Ansprüche, **dadurch gekennzeichnet, dass** es eine dynamische Viskosität bei -30°C von weniger als 1200 MPa für eine kinematische Viskosität (VK) bei 100°C von 4 mm²/s hat.

9. Basisöl nach einem der Ansprüche 1 bis 3, **dadurch gekennzeichnet, dass** es einen Viskositätsindex (VI) zwischen 130 und 135 für eine kinematische Viskosität (VK) bei 100°C zwischen 3,5 und 4,5 mm²/s hat.

10. Basisöl nach einem der Ansprüche 1 bis 3, **dadurch gekennzeichnet, dass** es einen Viskositätsindex (VI) von mehr als 135 für eine kinematische Viskosität (VK) bei 100°C zwischen 4,5 und 5 mm²/s hat.

11. Verwendung des Basisöls nach einem der vorhergehenden Ansprüche in Schmiermittelformulierungen für Motoren, insbesondere für Automobile, insbesondere für eine Formulierung des Grades OW30.

12. Verfahren zur Herstellung eines Basisöls nach einem der Ansprüche 1 bis 10, **dadurch gekennzeichnet, dass** es folgende Stufen umfasst:
a) eine erste Stufe der hydrierenden Behandlung bei einer Temperatur zwischen 380 und 480°C bei hohem Druck (8 MPa < PH₂ < 27 MPa) bei einer niedrigen stündlichen Raumgeschwindigkeit (0,15 < VVH < 1 h⁻¹) auf einem gegebenenfalls dotierten Katalysator vom Typ Ni-Mo auf einem amorphen Träger, wobei die Rückstandsöle aus der Hydrokrackerstufe einen Siedepunkt zwischen 350 und 600°C aufweisen;
b) eine zweite katalytische Deparaffinierungsstufe bei erhöhter Temperatur (T) zwischen 300 und 400°C in Gegenwart eines Katalysators vom Zeolithtyp, der mit Edelmetallen, wie Platin, dotiert ist;
c) eine dritte Stufe der Fraktionierung im Vakuum, um die Schnitte zwischen 400 und 470°C (TBP) zu erhalten;
d) eine letzte Stufe der Hydrofinierung bei T < 250°C bei erhöhtem Druck (PH₂ > 10 MPa) bei einer geringen stündlichen Raumgeschwindigkeit (0,3 < VVH < 0,8h⁻¹) und mit einem Pt/Pd oder Ni enthaltenden Katalysator.
